# EUROPÄISCHE PATENTSCHRIFT

(11) **EP 0 311 930 B1**
(45) Veröffentlichungstag und Bekanntmachung des Hinweises auf die Patenterteilung: **17.06.1992**
(21) Anmeldenummer: 88116662.3
(22) Anmeldetag: 07.10.1988
(51) Int. Cl.: D06N 7/00, A47G 27/02, D04H 1/42

(54) **Elektrisch ableitfähiges textiles Bodenbelagmaterial**
Electrically conductive textile floor covering
Revêtement de sol conducteur de l'électricité

(30) Priorität: 12.10.1987 CH 3980/87
(43) Veröffentlichungstag der Anmeldung: 19.04.1989
(73) Patentinhaber: Forbo-Stamflor AG, 8853 Lachen (CH)
(72) Erfinder: Rico, Meroni, CH-8852 Altendorf (CH)
(74) Vertreter: Blum, Rudolf Emil Ernst

(56) Entgegenhaltungen:
- DE-A- 2 935 432
- FR-A- 1 188 959
- GB-A- 1 242 686
- US-A- 4 084 031

## Beschreibung

Die Erfindung betrifft ein elektrisch ableitfähiges textiles Bodenbelagmaterial gemäss dem Oberbegriff des Anspruches 1.

Aus der CH-Patentschrift Nr. 526 940 ist ein textiles Bodenbelagmaterial bekannt, das aus einer oberen Vliesschicht aus trittfesten synthetischen Fasern und einer elektrisch leitfähig ausgerüsteten zweiten Vliessicht besteht, die so vernadelt ist, dass die aus dem ersten Vlies gebildete Nutzschicht nicht elektrisch leitfähig ist.

In der CH-Patentschrift Nr. 529 542 ist ein antistatisch ausgerüsteter Florteppich beschrieben, der aus einem Grundgewebe, einer Begehfaserschicht mit einer höchstens an das Grundgewebe angrenzenden Schicht aus antistatischem Material und einer Rückenschicht aus einem polymeren Material besteht.

Der dem genannten Stand der Technik anhaftende Nachteil besteht darin, dass eine auf der Oberseite vorhandene elektrische Aufladung nicht vollständig zur Unterseite abgeleitet wird.

Ziel der erfindung ist es, ein elektrisch ableitfähiges, textiles Bodenbelagmaterial zu schaffen, bei dem dieser Nachteil nicht auftritt.

Dieses Ziel wird erfindungsgemäss mit den kennzeichnenden Merkmalen des Patentanspruches 1 erreicht.

Um einerseits eine Schallisolation zu bewirken und andererseits das Gewicht pro Flächeneinheit nicht zu hoch werden zu lassen, ist ein nach Nadelfilztechnologie hergestelltes Faservlies, das elektrisch leitfähig ist, auf die Rückenschicht kaschiert. Der Vorteil besteht darin, dass das Bodenbelagmaterial bahnenmässig verlegt werden kann.

Bei einem bevorzugten Ausführungsbeispiel der Erfindung ist eine Schwerbeschichtung, die aus elektrisch leitfähigem Kunststoff besteht, auf der der Nutzschicht abgewandten Fläche der Basisschicht aufgebracht, die Rückenschicht ist aus einem nach der Nadelfilztechnologie hergestellten Faservlies, das elektrisch leitfähig ist, und das Bodenbelagmaterial ist plattenförmig.

Die Vorteile des bevorzugten Ausführungsbeispiels sind im wesentlichen darin zu sehen, dass das Bodenbelagmaterial auf der Oberseite auftretende elektrische Aufladung zur Unterseite ableiten kann, dass wegen der als Faservlies ausgebildeten selbsthaftenden Schicht eine Schallisolation bewirkt und eine rutschhernende Wirkung erzielt werden, dass eine massstabile Platte vorliegt, die einfach verlegbar ist, und dass bis zu 2 mm dicke Flachkabel unter der Platte verlegt werden können.

Am folgenden Beispiel wird die vorliegende Erfindung erläutert.

Das Bodenbelagmaterial enthält ein vorgenadeltes Vlies aus synthetischen Fasern und einen Anteil elektrisch leitfähiger synthetischer Fasern, die gleichmässig über die Fläche verteilt eingenadelt sind. Dieses Vlies wird zusammen mit einem Endlosfaservlies so vernadelt, dass ein bahnenförmiges Material mit einer Nutzschicht und einer Basisschicht entsteht.

Auf die der Nutzschicht abgewandten Seite der Basisschicht ist eine Schwerbeschichtung aus elektrisch leitfähigem Kunststoff aufgebracht. Durch diese Schwerbeschichtung ist ein Vorstanzen erforderlich. Auf der Schwerbeschichtung ist eine Rückenschicht in Form eines nach der Nadelfilztechnologie hergestellten Faservlieses vorgesehen, das durch gleichmässig verteilte elektrisch leitende Fasern elektrisch leitfähig gemacht und auf der nach unten orientierten Fläche selbsthaftend ist. Dieses Faservlies ist durch eine Folie abgedeckt, um eine Reduktion der selbsthaftenden Wirkung durch Verschmutzung zu verhindern. Das Bodenbelagmaterial ist in Form von Platten ausgebildet.

Diese Platen haben aufgrund der Schwerbeschichtung und der selbsthaftenden Wirkung der Rückenschicht in Form des elektrisch leitfähigen Faservlieses sehr gute Selbstliegeeigenschaften und eignen sich insbesondere zur Verlegung in Rechenzentren.

## Patentansprüche

1. Elektrisch ableitfähiges textiles Bodenbelagmaterial mit einer als Vlies ausgebildeten Basisschicht und einer aus synthetischen Fasern bestehenden Nutzschicht, die auf die Basisschicht auf- und durchgenadelt ist, dadurch gekennzeichnet, dass die Basisschicht aus einem Endlosfaservlies besteht, dass die Nutzschicht einen Anteil leitfähiger Fasern enthält, dass unter der Basisschicht eine elektrisch leitende Rückenschicht vorgesehen ist, die an der der Basisschicht abgewandten Fläche selbsthaftend ist, und dass eine Abdeckfolie auf dieser selbsthaftenden Fläche aufgebracht ist.

2. Bodenbelagmaterial nach Anspruch 1, dadurch gekennzeichnet, dass die Rückenschicht als Haftkleberbeschichtung ausgebildet ist.

3. Bodenbelagmaterial nach Anspruch 1, dadurch gekennzeichnet, dass die Rückenschicht aus pulverförmigem Material oder aus einer Schlitzfolie besteht.

4. Bodenbelagmaterial nach einem der Ansprüche 1 bis 3, dadurch gekennzeichnet, dass ein nach Nadelfilztechnologie hergestelltes Faservlies, das elektrisch leitfähig ist, auf die Rückenschicht kaschiert ist.

5. Bodenbelagmaterial nach einem der Ansprüche 1 bis 3, dadurch gekennzeichnet, dass eine Schwerbeschichtung, die aus elektrisch leitfähigem Kunststoff besteht, auf der der Nutzschicht abgewandten Fläche der Basisschicht aufgebracht ist, dass die Rückenschicht aus einem nach der Nadelfilztechnologie hergestellten Faservlies besteht, und dass das Bodenbelagmaterial plattenförmig ausgebildet ist.

## Claims

1. Electrically conductive textile floor covering material with a base layer structured as fleece and a utility layer consisting of synthetic fibres which are needled on and into the base layer, characterized in that the base layer consists of an endless fibre fleece, that the utility layer includes a portion of conductive fibres, that a conductive back layer is foreseen under the base layer which is self-adhering at the surface facing away from the base layer, and in that a covering foil is placed on this self-adhering surface.

2. Floor covering material according to claim 1, characterized in that the back layer is structured as a contact adhesive layer.

3. Floor covering material according to claim 1, characterized in that the back layer consists of a powder-like material or of a slotted foil.

4. Floor covering material according to one of the claims 1 to 3, characterized in that a fleece produced in accordance with the needle felting technology and which is electrically conductive is laminated onto the back layer.

5. Floor covering material according to one of the claims 1 to 3, characterized in that a heavy coating consisting of an electrically conductive plastic material is placed onto the surface of the base layer facing away from the utility layer, that the back layer consists of a fleece produced in accordance with the needle felting technology, and that the floor covering material is of a tile-like shape.

## Revendications

1. Matériau textile pour le recouvrement des sols possédant une certaine conductibilité électrique, avec une couche de base en feutre et une couche d'utilisation composée de fibres synthétiques aiguilletées et contre-aiguilletées sur la couche de base, caractérisé en ce que la couche de base est constituée d'un feutre à fibre sans fin, que la couche d'utilisation comporte en partie des fibres conductrices, que sous la couche de base est prévue une couche dorsale conductrice de l'électricité autocollante sur sa face orientée à l'opposé de la couche de base, et qu'une feuille de recouvrement est disposée sur cette surface autocollante.

2. Matériau pour le recouvrement des sols selon la revendication 1, caractérisé en ce que la couche dorsale est réalisée sous forme d'une couche collante par contact.

3. Matériau pour le recouvrement des sols selon la revendication 1, caractérisé en ce que la couche dorsale est composée d'un matériau pulvérulent ou d'une feuille à fentes.

4. Matériau pour le recouvrement des sols selon une des revendications 1 à 3, caractérisé en ce qu'un feutre aiguilleté et conducteur de l'électricité est collé sur la couche dorsale.

5. Matériau pour le recouvrement des sols selon une des revendications 1 à 3, caractérisé en ce qu'une lourde couche en un matériau synthétique conducteur de l'électricité est appliquée sur la face de la couche de base orientée à l'opposé de la couche d'utilisation, que la couche dorsale est composée d'un feutre aiguilleté, et en ce que le matériau pour le recouvrement des sols se présente sous forme de plaques.
